# EUROPÄISCHE PATENTSCHRIFT

(11) **EP 1 711 639 B1**
(45) Veröffentlichungstag und Bekanntmachung des Hinweises auf die Patenterteilung: **31.12.2008**
(21) Anmeldenummer: 05726399.8
(22) Anmeldetag: 03.02.2005
(51) Int. Cl.: C21D 9/42, C21D 8/00

(54) **VERFAHREN ZUR HERSTELLUNG EINES DREIDIMENSIONAL GEFORMTEN PANZERUNGSBAUTEILS FÜR FAHRZEUGKAROSSERIEN**
METHOD FOR PRODUCING A THREE-DIMENSIONALLY FORMED ARMOURING COMPONENT FOR VEHICLE BODIES
PROCEDE DE PRODUCTION D'UN ELEMENT DE BLINDAGE FORME EN TROIS DIMENSIONS POUR CARROSSERIES DE VEHICULES

(30) Priorität: 06.02.2004 DE 102004006093
(43) Veröffentlichungstag der Anmeldung: 18.10.2006
(73) Patentinhaber: Fes GmbH Fahrzeug-Entwicklung Sachsen, 08058 Zwickau (DE)
(72) Erfinder: SOBE, Marion, 08062 Zwickau (DE); SCHRÖDER, Meinhard, 07989 Teichwolframsdorf (DE); MÜLLER, Thomas, 08141 Reinsdorf (DE)
(74) Vertreter: Auerbach, Bettina
(86) Internationale Anmeldenummer: PCT/DE2005/000169
(87) Internationale Veröffentlichungsnummer: WO 2005/078143

(56) Entgegenhaltungen:
- DE-A1- 19 743 802
- DE-C1- 2 911 408
- US-A- 5 122 336
- PATENT ABSTRACTS OF JAPAN Bd. 2003, Nr. 12, 5. Dezember 2003 (2003-12-05) -& JP 2003 231915 A (JFE STEEL KK), 19. August 2003 (2003-08-19)

## Beschreibung

Die Erfindung betrifft ein Verfahren zur Herstellung eines dreidimensional geformten Panzerungsbauteils für Fahrzeugkarosserien durch Herstellen von Blechformteilen aus härtbarem Stahl, unter thermischen Vorbehandlung dieser Stahlplatinen, wobei die Aufheizgeschwindigkeit und -temperatur bis zum Erreichen des legierungsgehaltsabhängigen austenitischen Zustand gewählt werden, und einer darauf folgenden Preßformgebung und Härtebehandlung der geformten Panzerungsbauteile. Derartige technische Lösungen werden beispielsweise im Kraftfahrzeugbau von gepanzerten Limousinen benötigt.

Bei der Herstellung von Sonderschutzfahrzeugen werden Panzerungen eingesetzt, die in die Außenbeplankung von Fahrzeugkarosserien eingefügt werden. Wegen der schweren Verarbeitbarkeit der hochfesten Stähle werden diese Panzerungen meist als Schweißbaugruppen ausgelegt. Die bekannte Verzugsanfälligkeit sowie die beachtliche Temperaturempfindlichkeit, die bereits oberhalb einer Temperatur von 200 °C einen Festigkeitsabfall bewirken kann, führen oft zu Rißbildungen und Spannungsproblemen im direkten Schweißnahtbereich sowie zu Festigkeitsproblemen in den Wärmeeinflußzonen. Diese unerwünschten Wirkungen erhöhen sich mit zunehmenden Gehalt an Legierungselementen und Panzerungshärte. Dies führt zur Beeinträchtigung der erforderlichen Schutzwirkung.
Bekannt ist das Herstellen von dreidimensionalen Bauteilen durch Warmumformung mit nachfolgender Wärmebehandlung.
So wird mit der DE 198 21 797 C1 ein Verfahren zur Herstellung von gehärteten Teilen aus Stahl bekannt gemacht. Dieses Verfahren dient insbesondere der Gewinnung von Vorprodukten, die beispielsweise für die Herstellung von Wälzlagern und Getriebeteilen einerseits besonders ermüdungsfest, hoch belastbar und verschleißfest und andererseits im Interesse minimaler mechanischer Nachbearbeitung besonders paßfähig herstellbar sein sollen.
Dazu wird ein lufthärtender Stahl eingesetzt, der nach dem Erwärmen auf wenigstens 1100 °C zunächst einer Warmumformung bis auf eine Temperatur von wenigstens 800 °C und einer anschließenden Abkühlung mittels Luft auf etwa 280 °C bei gleichzeitiger thermomechanischer Behandlung durch Kalibrieren, anschließender Abkühlung an Luft auf Raumtemperatur und abschließender Entspannungsbehandlung bei einer Temperatur von 150 bis 250 °C gewonnen wird.
Mit der US 5, 454, 883 A wird weiterhin ein Verfahren bekannt gemacht, mit dessen Hilfe gehärtete Stahlplatten dadurch hergestellt werden, daß die Aufheizraten beim thermischen Behandeln, sowie die Haltezeiten auf ausgewählten Behandlungstemperaturen optimiert werden. Weiterhin legt diese technische Lösung in einer Variante den Verzicht auf das Kalibrieren beim Abkühlen der Bauteile nahe.
Der gemeinsame Mangel der bekannten technischen Lösungen besteht darin, daß sie für das Herstellen von dreidimensional geformten Blechformteilen aus härtbaren Stahlblechen ungeeignet sind, insbesondere dann, wenn eine spanende Oberflächennachbehandlung der gehärteten Blechformlinge vermieden werden soll. Insofern sind die bekannten technischen Lösungen für das Herstellen von Halbzeugen, wie sie im Maschinenbau für die Herstellung hochfester Stahlkonstruktionen, hochbelasteter Maschinenbauelemente in Form von Wälzlager- und Getriebeteilen benötigt werden, für die Herstellung von dreidimensional geformten Panzerungsbauteilen für Fahrzeugkarosserien ungeeignet.

Die Aufgabe besteht deshalb im Schaffen einer technischen Lösung, mit deren Hilfe die Mängel des bekannten Standes der Technik überwunden werden. Insbesondere ist ein Verfahren zu entwickeln, das für die Herstellung von Panzerungsbauteilen für Fahrzeugkarosserien unter Vermeidung von Schwachstellen im gepanzerten Bereich geeignet ist. Die Panzerungsbauteile sollen bei minimierten Nachbearbeitungserfordernissen wiederholgenau und mit deutlich geringeren Maßtoleranzen als vergleichbare Schweißkonstruktionen herstellbar sein.

Die Aufgabe wird erfindungsgemäß durch die Merkmale *des Anspruchs 1* gelöst. Vorteilhafte Ausgestaltungen sind in den Unteransprüchen beschrieben. Danach sieht das Verfahren die Herstellung eines dreidimensional geformten Panzerungsbauteils für Fahrzeugkarosserien durch das Herstellen von Blechformteilen aus härtbarem Stahl vor. Die Stahlplatinen werden dazu thermisch vorbehandelt, wobei die Aufheizgeschwindigkeit und die Aufheiztemperatur so gewählt werden, daß der legierungsgehaltsabhängige austenitische bzw. teilaustenistische Zustand erreicht ist. Im austenitisierten Zustand wird der überwiegende Teil der im Material der Stahlplatine enthaltenen Legierungselemente im Austenit gelöst. Die Wärmebehandlungszeit wird bei der Austenitisierung in Abhängigkeit vom Kohlenstoffgehalt und von Menge und Art der Legierungselemente sowie von der Blechdicke so gewählt, daß sowohl Verzunderung, Randentkohlung und Kornwachstum minimiert werden. Anschließend erfolgt die Preßformgebung mit anschließender eventuell notwendiger Wärmebehandlung, in deren Ergebnis die gewünschten dreidimensional geformten Panzerungsbauteile gewonnen werden.
Das Verfahren sieht vor, das Warmumformen und das Abschreckhärten der Stahlplatinen in einem Arbeitsgang durchzuführen. Die austenitisierte Stahlplatine wird möglichst unmittelbar, vorzugsweise noch im austenitischen bzw. teilaustenitischen Zustand mittels Preßwerkzeug umgeformt und im Ergebnis der angestrebten hohen Abkühlgeschwindigkeit wird das gewünschte Härtegefüge in der umgeformten Stahlplatine erreicht.
Die erforderliche kritische Abkühlgeschwindigkeit wird dabei so gewählt, daß ein Härtegefüge entsteht.
Nach Schließen des Preßwerkzeugs wird das umgeformte Bauteil im vollflächigen Kontakt mit dem Preßwerkzeug gehalten. Der vollflächige Kontakt der umgeformten Stahlplatine mit dem Preßwerkzeug gewährleistet einerseits das Vermeiden von Deformationen infolge thermischer Spannungen bis zur teilweisen oder vollständigen Gefügeumwandlung der umgeformten Stahlplatine und dient Ausbildung des erforderlichen Härtegefüges in allen Teilbereichen des erzeugten Panzerungsbauteils. Damit werden Schwachstellen innerhalb des Panzerungsbauteils sicher vermieden.
Die Abkühlung des umgeformten Bauteils ist Bestandteil der Härtebehandlung und erfolgt deshalb im geschlossenen Preßwerkzeug.

Vorzugsweise erfolgt die Umformung im Preßwerkzeug so, daß die Geschwindigkeit der Abkühlung der austenitisierten bzw. teilaustenitisierten Stahlplatine während des Preßvorganges unter vollflächigem Anliegen der umgeformten Stahlplatine an die Gravur des Preßwerkzeuges möglichst oberhalb der kritischen Abkühlgeschwindigkeit liegt.

Alternativ zu dieser Verfahrensvariante ist es weiterhin möglich, daß die austenitisierte Stahlplatine nach dem Einlegen in das Preßwerkzeug zunächst umgeformt und im vollständigen Kontakt mit dem Preßwerkzeug gehalten wird, wobei das Preßwerkzeug vor dem Umformprozeß wenigstens auf ca. 70 °C gekühlt wird. Nach dem Umformprozeß wird die weitere Abkühlung der umgeformten Stahlplatine bei geöffneten Preßwerkzeug oder außerhalb des Preßwerkzeuges an der Umgebungsluft vorgenommen. Hierbei wird davon ausgegangen, daß die schockartige Abkühlung der austenitisierten umgeformten Stahlplatine im vorgekühlten Preßwerkzeug nicht nur zur Ausbildung des grundsätzlichen Härtegefüges, sondern auch zu einer ausreichenden Formstabilität des erzeugten dreidimensionalen Panzerungsbauteils führt. In diesem Falle läßt sich das Preßwerkzeug in höherer Frequenz für das Erzeugen von wiederholgenauen Bauteilen nutzen.

Bevorzugt werden als Stahlplatinen Bleche aus härtbaren und martensitaushärtbaren Stählen eingesetzt.
Das Verfahren sieht vor, daß die Ansprunghärte des Panzerungsstahls bei Härtung in Härteöl größer 45 HRC oder die Härte nach Warmauslagern größer 45 HRC ist.
Dreidimensional geformte Panzerungsbauteile hoher Maßhaltigkeit werden insbesondere dadurch gewonnen, in dem das Preßwerkzeug nach dem Umformvorgang bis zum Erreichen der gewünschten Kühltemperatur über einen Zeitraum von 50 bis 500 Sekunden geschlossen gehalten wird. Dadurch wird das Bauteil bis zur vollständigen Ausbildung des Härtegefüges in der Kalibrierung gehalten, wodurch Deformationen infolge von Thermospannungen weitgehend ausgeschlossen werden können.
Die Abkühlgeschwindigkeit über den Kontakt der umgeformten Stahlplatine mit dem Preßwerkzeug wird dadurch beeinflußt, daß das Preßwerkzeug aus gut wärmeleitfähigem Material, beispielsweise Stahl besteht und/oder durch Kühlmittel, vorzugsweise z. B. Wasser, Ammoniak und/oder Druckluft, gekühlt werden kann.

Es ist möglich, die abgekühlten und umgeformten Stahlplatinen einer abschließenden Wärmebehandlung in Form eines Entspannungs- und/oder Anlassprozesses, Vergütungs- oder Auslagerungsbehandlung zu unterziehen.

Alternativ dazu sind auch Maßnahmen, wie Härten, Auslagern oder Warmauslagern als thermische Nachbehandlungsprozeduren je nach legierungszusammensetzung möglich. Diese Maßnahmen dienen dazu, mögliche ungleichmäßige Verteilungen der Härtegrade im Bauteil auszugleichen und damit Unsicherheiten in der Sicherheit gegen Beschuß- oder Besprengwirkungen auszuschließen. Der bei der thermischen Nachbehandlung auftretende thermische Verzug ist bekanntermaßen etwa nur 10 % der bei mittels Schweißtechnik hergestellten Panzerungsbauteilen.
Besonders vorteilhaft ist, daß das Warmumformen und das Abschreckhärten der austenitisierten bzw. teilaustenitisierten Stahlplatinen in einem Arbeitsgang durchgeführt werden.

Die Vorteile der Erfindung bestehen zusammengefaßt darin, daß für den Sonderfall der Herstellung von dreidimensional geformten Panzerungsbauteilen für Fahrzeugkarosserien bestimmte Anforderungen an die Herstellung von gehärteten Stählen, wie sie für die Herstellung von Werkzeugen oder Halbzeugen bekannt sind, nicht erfüllt werden müssen. Das betrifft beispielsweise die Festigkeit gegen Wälzermüdung, die Verschleißfestigkeit oder die Dauerwechselfestigkeit.
Es kann davon ausgegangen werden, daß die Karosserie eines Fahrzeuges der Sonderschutzklasse nach einer erstmaligen Belastung durch Beschuß oder Besprengung vollständig oder zumindest bezüglich der belasteten Panzerungsbauteile verworfen wird. Unter Berücksichtigung dieser besonderen Anforderungen müssen die herzustellenden Panzerungsbauteile insbesondere die durchgängige oder die vollflächige Qualität aufweisen und nach Möglichkeit eine mechanische Nachbearbeitung der Oberfläche des dreidimensional geformten Panzerungsbauteils nicht erfordern. Das vorgeschlagene Verfahren trägt diesen besonderen Anforderungen in hohem Maße Rechnung. Gegenüber bekannten Schweißkonstruktionen werden auf vergleichsweise einfache Weise durch das Verbinden eines Warmumformprozesses mit einem Härtungsprozeß, ausgehend von Blechplatinen, die zuvor in einen austenitisierten bzw. teilaustenitisierten Zustand vorbehandelt wurden, dreidimensional geformte Panzerungsbauteile hoher Qualität gewonnen.

Entsprechend der gewünschten Schutzklasse, die durch definierte Beschußsicherheit und eventuelle Sicherheit gegen Besprengung gekennzeichnet sind, werden die erforderlichen die erforderlichen Wärmebehandlungsparameter angestrebt.
Einige Vergütungsstähle für den Einsatz in der Schutzklasse VR 6 erreichen dabei mit Hilfe der Anwendung des vorgeschlagenen Verfahrens auch ohne nachfolgende Wärmebehandlung alle Schutzanforderungen, einschließlich der Sicherheit gegen Besprengung mit Handgranaten der Type DM 51 ohne Splitterabgänge auf der Rückseite der Panzerungselemente.
Bei der Auslegung der Preßwerkzeuge muß darauf geachtet werden, daß an jeder Stelle der umgeformten Stahlplatine eine ausreichende Wärmeableitung gewährleistet werden kann. Weiterhin müssen die Fließeigenschaften des Materials beachtet werden, damit sich einerseits das Bauteils während des Umformvorganges bei gleichmäßiger Flächenpressung vollständig und gleichmäßig an die Gravur des Werkzeuges anlegt und Ausdünnungen der Materialdicke vermieden werden. Zur Stabilisierung des Bauteils während der Wärmebehandlung können in die Platine umlaufende Sicken oder Stabilisierungsformen mit eingeprägt werden. Nach dem Warmpressen oder der eventuellen Wärmebehandlung wird die Endform des Bauteils mittels Laser oder vorzugsweise Wasserstrahl ausgeschnitten.
Mit dem vorgeschlagenen Verfahren sind nun dreidimensional geformte Panzerungsbauteile für unterschiedliche Schutzklassen herstellbar, wobei deren Wanddicke auch mehr als 10 mm betragen kann. Nun sind auf dem Wege der Warmumformung Panzerungsbauteile für Fahrzeugkarosserien realisierbar, die bisher nur als aufwendige Schweißkonstruktionen mit ballistischen Schwachstellen im Schweißnahtbereich hergestellt werden konnten.
Durch die hohe Prozeßsicherheit ist der serienmäßige Einsatz des Verfahrens für das Herstellen von dreidimensional geformten Panzerungsbauteilen hoher Maßhaltigkeit möglich.

Die Erfindung soll nachstehend mit Ausführungsbeispielen näher erläutert werden.

### Ausführungsbeispiel 1:

Ein Stahlblech mit einer Dicke von 6,5 mm weist folgenden Gehalt an Legierungselementen auf:

| | |
|---|---|
| 0,5 % | C |
| 1,1 - 1,3 % | Ni |
| 1,0 - 1,5 % | Si |
| 0,5 - 0,6 % | Mn |
| 0,1 - 0,5 % | Mo. |

Aus diesem Stahlblech wird eine Platine gewonnen und auf eine Austenitisierungstemperatur in Höhe von 950 °C erwärmt. In diesem Zustand wird die Platine in das Preßwerkzeug eingelegt und durch Schließen des Preßwerkzeuges umgeformt. Innerhalb von insgesamt 300 Sekunden erfolgt die Schreckabkühlung der umgeformten Stahlplatine auf Werkzeugtemperatur. Das Werkzeug kann dabei durch Kühlmittel gekühlt werden. Der Schließdruck des Preßwerkzeuges wird über die gesamte Abkühlzeit aufrechterhalten. Anschließend erfolgt eine Wärmebehandlung durch Vergüten auf die Qualität HRC 50. Das dreidimensional geformte Panzerungsbauteil entspricht der Beschußklasse VR 6, was durch Beschußversuche nachgewiesen wurde.

### Ausführungsbeispiel 2:

Eine Stahlplatine mit einer Dicke von 6,5 mm weist folgende Anteile an Legierungselementen auf:

| | |
|---|---|
| 0,25 - 0,4 % | C |
| 0,0 - 1,0 % | Ni |
| 0,2 - 0,4 % | Si |
| 0,0 - 2,0 % | Mn |
| 0,0 - 0,55 % | Mo |
| 0,0 - 1,1 % | Cr. |

Diese Stahlplatine wird bis auf Austenitisierungstemperatur in Höhe von 970 °C erwärmt und sofort in das Preßwerkzeug eingelegt und durch Schließen des Preßwerkzeuges umgeformt. Das Preßwerkzeug wurde zuvor auf ca. 70°C abgekühlt. Infolge der schockartigen Abkühlung durch optimierte Wärmeableitung eines Großteils der Wärme der Stahlplatine auf das Preßwerkzeug kommt es zur Ausbildung eines ausreichenden Härtegefüges. Deshalb kann nach Abschluß des Umformvorganges das Preßwerkzeug geöffnet und die weitere Abkühlung des dreidimensional geformten Panzerungsbauteils bei Raumtemperatur durchgeführt werden.
Auf eine nachfolgende Wärmebehandlung wird verzichtet. Das gewonnene dreidimensional geformte Panzerungsbauteil entspricht der Beschußklasse VR 6, was durch Beschußversuche nachgewiesen wurde.

## Patentansprüche

1. Verfahren zur Herstellung eines dreidimensional geformten Panzerungsbauteils für Fahrzeugkarosserien durch Herstellen von Blechformteilen aus härtbarem Stahl unter thermischer Vorbehandlung dieser Stahlplatinen, wobei die Aufheizgeschwindigkeit und -temperatur wenigstens bis zum Erreichen des legierungsgehaltsabhängigen austenitischen oder teilaustenischen Zustand gewählt werden, und darauf folgender Preßformgebung und gegebenenfalls anschließender Härte- bzw. Wärmebehandlung der geformten Panzerungsbauteile, **dadurch gekennzeichnet,**
**daß** das Warmumformen und das Abschreckhärten der Stahlplatinen in einem Arbeitsgang durchgeführt werden,
***daß** die austenitisierte Stahlplatine noch im austenischen oder teilaustenischen Zustand mittels Preßwerkzeug umgeformt wird,*
**daß** die austenitisierte Stahlplatine innerhalb einer Zeit von maximal 90 Sekunden mittels Preßwerkzeug umgeformt wird,
**daß** das umgeformte Bauteil im vollflächigen Kontakt mit dem Preßwerkzeug gehalten wird,
**daß** die Abkühlung des umgeformten Bauteils im geschlossenen Preßwerkzeug erfolgt und
**daß** die Abkühlung des umgeformten Bauteils im geschlossenen Preßwerkzeug mit einer Abkühlgeschwindigkeit erfolgt, die wenigstens der materialspezifischen kritischen Abkühlgeschwindigkeit entspricht.

2. *Verfahren zur Herstellung eines dreidimensional geformten Panzerungsbauteils für Fahrzeugkarosserien nach dem Anspruch 1, **dadurch gekennzeichnet, daß** das Preßwerkzeug vor dem Umformprozeß wenigstens auf ca. 70 °C gekühlt wird.*

3. *Verfahren zur Herstellung eines dreidimensional geformten Panzerungsbauteils für Fahrzeugkarosserien nach den Ansprüchen 1 und 2, **dadurch gekennzeichnet, daß** nach dem Umformprozeß die weitere Abkühlung der umgeformten Stahlplatine ohne Kalibrierung jedoch bei Aufrechterhaltung des Preßdruckes zwecks Wärmeableitung aus der Platine im Preßwerkzeug erfolgt.*

4. Verfahren zur Herstellung eines dreidimensional geformten Panzerungsbauteils für Fahrzeugkarosserien nach einem der Ansprüche 1 *bis 3,* **dadurch gekennzeichnet, daß** als Stahlplatinen Bleche aus härtbaren und martensitaushärtbaren Stählen eingesetzt werden.

5. Verfahren zur Herstellung eines dreidimensional geformten Panzerungsbauteils für Fahrzeugkarosserien nach einem der Ansprüche *1 bis 4,* **dadurch gekennzeichnet, daß** Stähle mit einer Ansprunghärte des Panzerungsstahls bei Härtung in Härteöl größer 45 HRC oder die Härte nach Warmauslagern größer 45 HRC ist, verwendet werden.

6. Verfahren zur Herstellung eines dreidimensional geformten Panzerungsbauteils für Fahrzeugkarosserien nach einem der Ansprüche 1 bis *5*, **dadurch gekennzeichnet, daß** während der Aufheizung auf die Austenitisierungstemperatur die Legierungselemente überwiegend im Austenit gelöst werden.

7. Verfahren zur Herstellung eines dreidimensional geformten Panzerungsbauteils für Fahrzeugkarosserien nach einem der Ansprüche 1 bis *6*, **dadurch gekennzeichnet, daß** die Warmbehandlungszeit und - temperatur für die Austenitisierung zur Minimierung von Verzunderung, Randentkohlung und Kornwachstum in Abhängigkeit vom Bauteilwerkstoff und Werkstoffdicke gewählt wird.

8. Verfahren zur Herstellung eines dreidimensional geformten Panzerungsbauteils für Fahrzeugkarosserien nach einem der Ansprüche 1 bis *7*, **dadurch gekennzeichnet, daß** die Umformung der austenitisierten Stahlplatine etwa bei der legierungsgehaltsabhängigen Austenitisierungstemperatur erfolgt bzw. bei Temperaturen, bei denen sich die Stahlplatine im teilaustenitisierten Zustand befindet.

9. Verfahren zur Herstellung eines dreidimensional geformten Panzerungsbauteils für Fahrzeugkarosserien nach einem der Ansprüche 1 *bis 8*, **dadurch gekennzeichnet, daß** das Preßwerkzeug nach dem Umformvorgang bis zum Erreichen der gewünschten Abkühltemperatur über einen Zeitraum von mindestens 50 bis 500 Sekunden geschlossen gehalten wird.

10. Verfahren zur Herstellung eines dreidimensional geformten Panzerungsbauteils für Fahrzeugkarosserien nach einem der Ansprüche 1 bis *9*, **dadurch gekennzeichnet, daß** das Preßwerkzeug durch Kühlmittel, vorzugsweise Wasser, Ammoniak und/oder Druckluft, gekühlt werden kann

11. Verfahren zur Herstellung eines dreidimensional geformten Panzerungsbauteils für Fahrzeugkarosserien nach einem der Ansprüche 1 bis *10*, **dadurch gekennzeichnet, daß** die abgekühlten und umgeformten Stahlplatinen einer abschließenden Wärmebehandlung in Form von Entspannen und/oder Anlassen unterzogen werden.

12. Verfahren zur Herstellung eines dreidimensional geformten Panzerungsbauteils für Fahrzeugkarosserien nach einem der Ansprüche 1 bis *10*, **dadurch gekennzeichnet, daß** die abgekühlten und umgeformten Stahlplatinen abschließend durch Anlassen, Härten und Anlassen, Auslagern oder Warmauslagern nachbehandelt werden.

## Claims

1. Method for producing a three-dimensionally formed armoring component for vehicle bodies by the production of sheet metal preforms from hardenable steel, with the thermal pre-treatment of these steel sheet blanks, the heating speed and heating temperature being selected at least until the austenitic or partly austenitic state dependent on alloy content is reached, and with subsequent press forming and, if appropriate, subsequent hardness or heat treatment of the formed armoring components, **characterized in that** the hot forming and quench hardening of the steel sheet blanks are carried out in one operation, **in that** the austenitized steel sheet blank is formed by means of a press die still in the austenitic or partly austenitic state, **in that** the austenitized steel sheet blank is formed by means of a press die within a time of at most 90 seconds, **in that** the formed component is held in full-area contact with the press die, **in that** the cooling of the formed component takes place in the closed press die, and **in that** the cooling of the formed component in the closed press die takes place at a cooling rate which corresponds at least to the material-specific critical cooling rate.

2. Method for producing a three-dimensionally formed armoring component for vehicle bodies according to claim 1, **characterized in that** the press die is cooled at least to approximately 70°C before the forming process.

3. Method for producing a three-dimensionally formed armoring component for vehicle bodies according to claims 1 and 2, **characterized in that**, after the forming process, the further cooling of the formed steel sheet blank takes place without calibration, but with the pressing force being maintained, for the purpose of heat dissipation from the sheet blank in the press die.

4. Method for producing a three-dimensionally formed armoring component for vehicle bodies according to one of claims 1 to 3, **characterized in that** the steel sheet blanks used are sheets of hardenable and maraging steels.

5. Method for producing a three-dimensionally formed armoring component for vehicle bodies according to one of claims 1 to 4, **characterized in that** steels with an initial hardness of the armoring steel during hardening in hardening oil higher than 45 HRC or with a hardness after artificial ageing higher than 45 HRC are used.

6. Method for producing a three-dimensionally formed armoring component for vehicle bodies according to one of claims 1 to 5, **characterized in that,** during heating to the austenitizing temperature, the alloying elements are dissolved predominantly in the austenite.

7. Method for producing a three-dimensionally formed armoring component for vehicle bodies according to one of claims 1 to 6, **characterized in that** the heat treatment time and temperature for austenitization are selected as a function of the component material and material thickness in order to minimize scaling, skin decarburization and grain growth.

8. Method for producing a three-dimensionally formed armoring component for vehicle bodies according to one of claims 1 to 7, **characterized in that** the forming of the austenitized steel sheet blank takes place approximately at the austenitizing temperature dependent on alloy content or at temperatures at which the steel sheet blank is in the partly austenitized state.

9. Method for producing a three-dimensionally formed armoring component for vehicle bodies according to one of claims 1 to 8, **characterized in that**, after the forming operation, the press die is held closed for a period of time of at least 50 to 500 seconds in order to achieve the desired cooling temperature.

10. Method for producing a three-dimensionally formed armoring component for vehicle bodies according to one of claims 1 to 9, **characterized in that** the press die can be cooled by coolants, preferably water, ammonia and/or compressed air.

11. Method for producing a three-dimensionally formed armoring component for vehicle bodies according to one of claims 1 to 10, **characterized in that** the cooled and formed steel sheet blanks are subjected to a final heat treatment in the form of expansion and/or tempering.

12. Method for producing a three-dimensionally formed armoring component for vehicle bodies according to one of claims 1 to 10, **characterized in that** the cooled and formed steel sheet blanks are finally retreated by tempering, hardening and tempering, age hardening or artificial ageing.

## Revendications

1. Procédé de production d'un élément de blindage formé en trois dimensions pour des carrosseries de véhicules par la fabrication de pièces de tôle préformées en acier trempant par un prétraitement thermique de ces flans d'acier, dans lequel on choisit la vitesse et la température de chauffage au moins jusqu'à l'obtention de l'état austénitique ou partiellement austénitique selon la teneur en éléments d'alliage, et ensuite par un traitement de formage à la presse suivi éventuellement d'un traitement thermique ou de trempe des éléments de blindage préformés, **caractérisé en ce que** l'on exécute le formage à chaud et la trempe des flans d'acier en une seule opération, **en ce que** l'on forme le flan d'acier austénitisé encore à l'état austénitique ou partiellement austénitique au moyen d'un outil de presse, **en ce que** l'on forme le flan d'acier austénitisé en un temps de 90 secondes au maximum au moyen de l'outil de presse, **en ce que** l'on maintient l'élément formé en contact de pleine surface avec l'outil de presse, **en ce que** l'on effectue le refroidissement de l'élément formé dans l'outil de presse fermé, et **en ce que** l'on effectue le refroidissement de l'élément formé dans l'outil de presse fermé avec une vitesse de refroidissement qui correspond au moins à la vitesse de refroidissement critique spécifique du matériau.

2. Procédé de production d'un élément de blindage formé en trois dimensions pour des carrosseries de véhicules selon la revendication 1, **caractérisé en ce que** l'on refroidit l'outil de presse au moins à environ 70°C avant l'opération de formage.

3. Procédé de production d'un élément de blindage formé en trois dimensions pour des carrosseries de véhicules selon les revendications 1 et 2, **caractérisé en ce que,** après l'opération de formage, on effectue le refroidissement ultérieur du flan d'acier formé sans calibrage mais cependant en maintenant la pression de la presse pour l'évacuation de la chaleur hors du flan dans l'outil de presse.

4. Procédé de production d'un élément de blindage formé en trois dimensions pour des carrosseries de véhicules selon l'une quelconque des revendications 1 à 3, **caractérisé en ce que** l'on utilise comme flans d'acier des tôles en aciers trempants et à trempe martensitique.

5. Procédé de production d'un élément de blindage formé en trois dimensions pour des carrosseries de véhicules selon l'une quelconque des revendications 1 à 4, **caractérisé en ce que** l'on utilise des aciers ayant un niveau de dureté de l'acier de blindage supérieur à 45 HRC lors d'une trempe à l'huile de trempe ou la dureté après durcissement par précipitation à chaud est supérieure à 45 HRC.

6. Procédé de production d'un élément de blindage formé en trois dimensions pour des carrosseries de véhicules selon l'une quelconque des revendications 1 à 5, **caractérisé en ce que** les éléments d'alliage sont dissous principalement dans l'austénite pendant le chauffage à la température d'austénitisation.

7. Procédé de production d'un élément de blindage formé en trois dimensions pour des carrosseries de véhicules selon l'une quelconque des revendications 1 à 6, **caractérisé en ce que** l'on choisit la durée et la température du traitement thermique d'austénitisation pour minimiser l'oxydation, la décarburation superficielle et la croissance du grain en fonction du matériau de l'élément et de l'épaisseur du matériau.

8. Procédé de production d'un élément de blindage formé en trois dimensions pour des carrosseries de véhicules selon l'une quelconque des revendications 1 à 7, **caractérisé en ce que** l'on effectue le formage du flan d'acier austénitisé environ à la température d'austénitisation dépendant de la teneur en alliage ou à des températures auxquelles le flan d'acier se trouve à l'état partiellement austénitisé.

9. Procédé de production d'un élément de blindage formé en trois dimensions pour des carrosseries de véhicules selon l'une quelconque des revendications 1 à 8, **caractérisé en ce que** l'on maintient l'outil de presse fermé après l'opération de formage pendant une durée d'au moins 50 à 500 secondes jusqu'à ce que la température de refroidissement désirée soit atteinte.

10. Procédé de production d'un élément de blindage formé en trois dimensions pour des carrosseries de véhicules selon l'une quelconque des revendications 1 à 9, **caractérisé en ce que** l'on peut refroidir l'outil de presse au moyen d'agents de refroidissement, de préférence l'eau, l'ammoniaque et/ou l'air comprimé.

11. Procédé de production d'un élément de blindage formé en trois dimensions pour des carrosseries de véhicules selon l'une quelconque des revendications 1 à 10, **caractérisé en ce que** l'on soumet les flans d'acier refroidis et formés à un traitement thermique final sous la forme d'une relaxation et/ou d'un revenu.

12. Procédé de production d'un élément de blindage formé en trois dimensions pour des carrosseries de véhicules selon l'une quelconque des revendications 1 à 10, **caractérisé en ce que** l'on traite encore finalement les flans d'acier refroidis et formés par revenu, trempe et revenu, durcissement par précipitation ou durcissement par précipitation à chaud.
